# EUROPÄISCHE PATENTSCHRIFT

(11) **EP 1 226 303 B1**
(45) Veröffentlichungstag und Bekanntmachung des Hinweises auf die Patenterteilung: **23.07.2003**
(21) Anmeldenummer: 00969447.2
(22) Anmeldetag: 06.10.2000
(51) Int. Cl.: D06N 1/00

(54) **LINOLEUMFUSSBODENBELAG**
LINOLEUM FLOOR COVERING
REVETEMENT DE SOL EN LINOLEUM

(30) Priorität: 06.10.1999 DE 19948406
(43) Veröffentlichungstag der Anmeldung: 31.07.2002
(73) Patentinhaber: DLW Aktiengesellschaft, D-74321 Bietigheim-Bissingen (DE)
(72) Erfinder: SZERREIKS, Uta, 71691 Freiberg/N. (DE); BAUM, Markus, 71640 Ludwigsburg (DE)
(74) Vertreter: Müller-Boré & Partner Patentanwälte
(86) Internationale Anmeldenummer: EP0009830
(87) Internationale Veröffentlichungsnummer: WO01025528

(56) Entgegenhaltungen:
- WO-A-00/53841
- WO-A-99/04085
- WO-A-99/10592
- DE-C- 19 737 397
- GB-A- 2 159 184
- US-A- 4 770 916

## Beschreibung

Die vorliegende Erfindung betrifft einen elektrisch leitfähigen Bodenbelag auf Linoleum-Basis, welcher eine Nutzschicht und eine Unterschicht umfaßt, wobei der Bodenbelag einen elektrischen Durchgangswiderstand R₁ nach EN 1081 von maximal 10⁷ Ω aufweist, und ein Verfahren zur Herstellung des Bodenbelags.

Der Markt verlangt zunehmend nach PVC-freien, hellen Bodenbelägen mit niedrigem elektrischen Widerstand, insbesondere mit einem Durchgangswiderstand R₁ von maximal 10⁷ Ω (Durchgangswiderstand R₁ nach EN 1081 bzw. elektrischer Ableitwiderstand R_{A} nach DIN 51 953). Zur Zeit wird diese Forderung nur von elektrisch leitfähigen Kautschuk-Bodenbelägen erfüllt. Derartige PVC-freie, elektrisch leitfähige Bodenbeläge auf Kautschuk-Basis sind beispielsweise in DE 34 40 572 A1, DE 196 49 708 A1 und DE 35 45 760 A1 beschrieben worden.

In letzter Zeit besteht jedoch eine gesteigerte Nachfrage nach Bodenbelägen auf Basis nachwachsender Rohstoffe, deren klassisches Beispiel Linoleum-Bodenbeläge sind. Ein herkömmlicher Linoleum-Bodenbelag weist einen relativ hohen elektrischen Widerstand von etwa > 10¹⁰ Ω auf. Daher kann ein derartiger Linoleum-Bodenbelag nicht in Räumen verwendet werden, deren Bodenbelag einen bestimmten elektrischen Ableitwert aufweisen muß, wie beispielsweise in Operationsräumen von Krankenhäusern, Laboratorien und Computerräumen. Für derartige Anwendungen ist es bekannt, den Durchgangswiderstand des Linoleum-Bodenbelags durch Zusatz von elektrisch leitfähigen Füllstoffen, wie beispielsweise Spezialrußen oder Metallpulvern herabzusetzen. Zusätze von Spezialruß haben jedoch zum einen den Nachteil, daß sich die Gebrauchseigenschaften des Linoleum-Bodenbelags wegen der zum Erreichen einer ausreichenden elektrischen Leitfähigkeit benötigten, relativ großen Menge an Ruß verschlechtern. Zum anderen sind bei Zusatz von Ruß zur Linoleum-Mischmasse praktisch keine Farbgestaltungsmöglichkeiten mehr gegeben. Auch bei Verwendung von Metallpulvern zur Verbesserung der elektrischen Leitfähigkeit sind die farblichen Gestaltungsmöglichkeiten erheblich eingeschränkt und zusätzlich ergeben sich veränderte Eigenschaften im mechanischen Verhalten sowie eine Erhöhung des Gewichts und eine erheblich verminderte Wärmedämmung des Bodenbelags. Daher ist es bisher nicht möglich, einen leitfähigen Linoleum-Bodenbelag mit heller Farbe und einem Durchgangswiderstand R₁ von unter 10⁸ Ω zu erreichen.

DE 34 16 573 und WO 99/10592 betreffen elektrisch leitfähige Bodenbeläge auf Linoleum-Basis, welche durch Zusatz mindestens eines Derivats des Imidazols, Imidazolins, Benzimidazols oder Morpholins oder einer kationenaktiven Verbindung derselben, elektrisch leitfähig gemacht ist bzw. antistatisch ausgerüstet ist. Derartige Bodenbeläge weisen aber stets nur einen Durchgangswiderstand R₁ von ca. < 10⁸ Ω, wobei dieser Wert zusätzlich von der Luftfeuchtigkeit abhängt. Bei trockener Luft können selbst diese Werte nicht erreicht werden.

WO 99/04085 beschreibt einen Bodenbelag auf Linoleum-Basis, welcher elektrisch leitfähig ist und bei welchem die Linoleum-Nutzschicht eine unregelmäßige Musterung, beispielsweise eine Marmorierung, aus unterschiedlich gefärbten Bereichen aufweist. Die unterschiedlich gefärbten Bereiche sind konturenscharf voneinander abgegrenzt und weisen eine unterschiedliche elektrische Leitfähigkeit auf. Wiederum enthalten die elektrisch leitfähig gestalteten Bereiche dieses Bodenbelags große Mengen eines leitfähigen Füllstoffs und sind daher sehr dunkel gefärbt. Obwohl gemäß dieser Druckschrift eine größere Variationsbreite der farblichen Gestaltung möglich scheint, weist beispielsweise gemäß dem Beispiel 4 ein Drittel des Bodenbelags eine dunkle Färbung auf. Ferner weisen die Durchgangswiderstände der Bodenbeläge gemäß der Druckschrift (6) trotz einer relativ dunklen Färbung stets nur > 10⁷ Ω auf. Auch mit einer derartigen Methode ist es daher nicht möglich, elektrisch ausreichend leitfähige Bodenbeläge herzustellen, welche im wesentlichen durchgehend einen hellen Farbton aufweisen.

Eine Aufgabe der vorliegenden Erfindung ist es daher, eine als Fußbodenbelag geeignete Linoleumbahn bereitzustellen, welche einen niedrigeren Durchgangswiderstand R₁, insbesondere einen Durchgangswiderstand R₁ von maximal 10⁷ Ω, welcher zudem nicht so stark von der Luftfeuchtigkeit unabhängig ist, und gleichzeitig einen hellen Farbton aufweist. Eine weitere Aufgabe der vorliegenden Erfindung ist es, ein Verfahren anzugeben, mit dem ein derartiger Linoleum-Bodenbelag hergestellt werden kann.

Diese Aufgaben werden mit den in den Ansprüchen gekennzeichneten Gegenständen gelöst.

Insbesondere wird ein Bodenbelag auf Linoleum-Basis bereitgestellt, welcher elektrisch leitfähig ist und welcher eine Nutzschicht (2) und eine Unterschicht (3) umfaßt, wobei der Bodenbelag einen elektrischen Durchgangswiderstand R₁ nach EN 1081 von maximal 10⁷ Ω aufweist.

Zum Bestimmen des elektrischen Widerstands von Bodenbelägen sind durch die EN 1081, welche die DIN 51 953 abgelöst hat, folgende Werte definiert:
1. Der Durchgangswiderstand R₁ gemäß EN 1081, welcher dem Ableitwiderstand R_{A} gemäß der DIN 51 953 entspricht, ist der elektrische Widerstand eines Bodenbelags, gemessen an einer Probe zwischen der Dreifußelektrode auf der Oberfläche des Bodenbelags und einer Elektrode auf der unmittelbar gegenüberliegenden Unterseite.
2. Dahingegen ist gemäß EN 1081 der Erdableitwiderstand R₂, entsprechend dem Erdableitwiderstand R_{E} gemäß DIN 51 953, der elektrische Widerstand eines Bodenbelags, gemessen an einem verlegten Bodenbelag zwischen einer auf die Oberseite gedrückten Dreifußelektrode und Erde.

Im Stand der Technik werden als "elektrisch leitfähige" Bodenbeläge solche Bodenbeläge bezeichnet, welche einen Erdableitwiderstand R₂ gemäß EN 1081 von < 10⁹ Ω aufweisen.

Erfindungsgemäß weist der Bodenbelag einen Durchgangswiderstand R₁ von maximal 10⁷ Ω, gemessen nach EN 1081, auf. Auch der Erdableitwiderstand R₂ des Bodenbelags beträgt vorzugsweise maximal 10⁷ Ω, gemessen gemäß EN 1081.

### Die Figuren zeigen:

Figur 1 ist eine Abbildung eines schematischen Querschnitts durch einen Bodenbelag (1) gemäß einer bevorzugten Ausführungsform der vorliegenden Erfindung entlang Linie A-A der Figur 2. Auf einem Träger (4) sind eine Unterschicht (3) und eine Nutzschicht (2) angeordnet. In der Nutzschicht (2) können Partikel (6) eingestreut sein, welche einen leitfähigen Füllstoff umfassen. Auf der der Unterschicht (3) abgewandten Seite des Trägers (4) ist gemäß dieser Ausführungsform ferner ein Leitfähigkeitssteg (5) angeordnet.

Figur 2 zeigt eine schematische Aufsicht auf die Unterseite eines Bodenbelags (1) gemäß einer Ausführungsform der vorliegenden Erfindung. Auf der der Unterschicht abgewandten Seite des Trägers (4) ist ein Leitfähigkeitssteg (5) angeordnet. Dieser Steg (5) kann beim Verlegen des Bodenbelags beispielsweise mit einer Kupferbandfahne (7) verbunden werden, mittels welcher der Bodenbelag durch Anschließen an das Erdpotential geerdet wird.

Der erfindungsgemäße Bodenbelag weist eine Unterschicht auf Linoleum-Basis und eine Nutzschicht bzw. Oberschicht auf Linoleum-Basis auf. Der Bodenbelag weist vorzugsweise eine Gesamtdicke von etwa 2 mm bis etwa 6 mm, insbesondere etwa 2 mm bis etwa 4 mm, auf.

Erfindungsgemäß wird die elektrische Leitfähigkeit der Unterschicht vorzugsweise durch Einmischen von mindestens einem elektrisch leitfähigen Füllstoffs in die Linoleum-Rohmasse bewirkt. Als derartige elektrisch leitfähige Füllstoffe sind Ruß und Metallpulver bevorzugt, wobei ein Füllstoff alleine oder in Kombination eingesetzt werden kann. Bei Verwendung von Ruß als leitfähigem Material beträgt die Konzentration in Abhängigkeit von der Rußtype vorzugsweise etwa 1 bis 20 Gew.-%, mehr bevorzugt etwa 3 bis 15 Gew.-%, bezogen auf das Gewicht der leitfähigen Mischmasse. Als Ruß kann beispielsweise Ketjenblack® EC-300J (Akzo Nobel), Printex® XE 2 (Degussa AG) oder ein oder mehrere andere handelsübliche Ruße eingesetzt werden. Bei Verwendung von Metallpulver als leitfähigem Material beträgt die Konzentration etwa 1,5 bis 40 Gew.-%, bezogen auf das Gewicht der leitfähigen Mischmasse. Die Einsatzmenge richtet sich nach Dichte und Teilchengröße der Metallpulver. Als Metallpulver können z.B. Magnetitpulver, Aluminium-, Bronze- und VA-Pulver verwendet werden. Es kann auch ein beliebiges Gemisch aus Ruß und einem oder mehreren Metallpulvem sowie ein einzelnes Metallpulver oder ein Gemisch aus mehreren Metallpulvern eingesetzt werden. Die Mengenverhältnisse bei Gemischen aus Ruß und Metallpulver sind so zu wählen, daß der Durchgangswiderstand R₁ der Unterschicht, welche sich im Bodenbelag in Kontakt mit der Nutzschicht befindet, vorzugsweise ≤ 10⁷ Ω (EN 1081), noch bevorzugter ≤ 10⁵ Ω (EN 1081), beträgt.

Die Unterschicht kann weitere chemische Zusätze enthalten, welche die Leitfähigkeit des Linoleums weiter verbessern. Beispiele derartiger chemischer Zusätze, sowie beispielhafte Einsatzmengen, werden im Zusammenhang mit der Zusammensetzung der Nutzschicht unten beschrieben und können analog in der Unterschicht angewandt werden.

Die Unterschicht weist neben den vorstehend genannten Zusätzen eine übliche Zusammensetzung auf. Insbesondere können in der Mischmasse übliche Additive, wie Verarbeitungshilfsmittel, Antioxidantien, UV-Stabilisatoren, Gleitmittel und dergleichen enthalten sein, die in Abhängigkeit des Bindemittels ausgewählt werden.

Die Unterschicht vorzugsweise weist eine Dicke von 0,6 bis 1,4 mm auf.

Die Nutzschicht bzw. Oberschicht des erfindungsgemäßen Bodenbelags ist die im verlegten Bodenbelag sichtbare Oberfläche. Sie kann erfindungsgemäß einen höheren Durchgangswiderstand R₁ als die Unterschicht aufweisen und enthält vorzugsweise nur geringe Mengen an elektrisch leitfähigem Füllstoff. Eine gewisse Leitfähigkeit der Nutzschicht kann durch im wesentlichen farblose chemische Zusätze in die Linoleumgrundmasse für die Nutzschicht erreicht werden. Vorzugsweise wird als chemischer Zusatz Morpholin und/oder mindestens ein Derivat des Imidazols, Imidazolins oder Benzimidazols oder eine Mischung davon eingesetzt. Besonders bevorzugt sind kationenaktive Verbindungen mit einem quartemären Stickstoffatom derartiger Verbindungen. Vorzugsweise wird der chemische Zusatz in einer Menge von 0,5 bis 15 Gew.-%, mehr bevorzugt in einer Menge von 4 bis 10 Gew.-%, bezogen auf das Gesamtgewicht der Linoleummasse der Nutzschicht, in die Linoleumrohmasse eingearbeitet. Beim Einsatz derartiger chemischer Zusätze kann gemäß einer bevorzugten Ausführungsform der Erfindung als Sorptionsmittel Kieselgur, welche oft auch als Kieselerde bezeichnet wird, eingesetzt werden. Bevorzugt werden 3 bis 5 Gew.-% Kieselgur, bezogen auf das Gewicht der Linoleummischmasse eingesetzt.

Erfindungsgemäß kann die Nutzschicht eine helle Farbe aufweisen und unifarben oder in sich mehrfarbig gemustert sein. In der Nutzschicht wird vorzugsweise an Stelle der anteilsmäßig am geringsten vorgesehenen Schmuckfarbe ein elektrisch leitfähiger Füllstoff wie Ruß und/oder Metallpulver und/oder leitfähige Fasern oder eine Mischung davon zugegeben.

Leitfähige Fasern sind im Sinne der Erfindung insbesondere graphitisierte Kunststoff-Fasern oder Kunststoff-Fasern, die mit epoxygraphitisiertem Material ummantelt sind. Derartige leitfähige Fasern können durch Zugabe von Graphit in den Kunststoff selbst oder durch Ummanteln von kleinen Kunststoffteilchen mit Graphit hergestellt werden, und weisen meist eine graue Färbung auf. Aufgrund ihrer geringen Größenabmessungen und geringen Zugabemengen erscheinen sie jedoch für das menschliche Auge fast farblos.

In der Nutzschicht liegen vorzugsweise 0,1 bis 5 Gew.-%, besonders bevorzugt 0,1 bis 2 Gew.-% Ruß, und/oder 0,1 bis 8 Gew.-%, besonders bevorzugt 0,1 bis 3 Gew.-% Metallpulver vor. Durch derartige, gering dosierte Zugaben kann die Leitfähigkeit der Linoleumnutzschicht auf unter 10⁷ Ω verbessert werden. Ferner hängt durch diesen geringen Anteil an elektrisch leitfähigem Füllstoff in der Nutzschicht auch bei der Zugabe der vorstehend genannten chemischen Zusätze der Durchgangswiderstand R₁ überraschenderweise nicht mehr so stark von der Luftfeuchtigkeit ab.

Des weiteren umfaßt die Oberschicht die für Linoleum-Bodenbeläge üblichen Komponenten, wie Bindemittel (sog. Bedford-Zement oder B-Zement aus einem teiloxidierten Leinöl und mindestens einem Harz als Klebrigmacher), mindestens ein Füllstoff und gegebenenfalls mindestens ein Färbemittel. Als Füllstoff werden üblicherweise Weichholzmehl und/oder Korkmehl (bei gleichzeitiger Anwesenheit von Holzmehl und Korkmehl typischerweise im Gewichtsverhältnis 90:10) und/oder Kreide, Kaolin (China-Clay) und Schwerspat verwendet. Die Mischmasse enthält üblicherweise mindestens ein Färbemittel, wie ein Pigment (z.B. Titandioxid) und/oder andere übliche Färbemittel auf Basis von anorganischen und organischen Farbstoffen. Als Färbemittel können jegliche natürliche oder synthetische Farbstoffe sowie anorganische oder organische Pigmente, allein oder in beliebiger Kombination, verwendet werden. Eine typische Linoleum-Zusammensetzung enthält, bezogen auf das Gewicht der Nutzschicht, ca. 40 Gew.-% Bindemittel, ca. 40 Gew.-% organische Füllstoffe, ca. 15 Gew.-% anorganische (mineralische) Füllstoffe und ca. 5 Gew.-% Färbemittel. Ferner können in der Mischmasse übliche Additive, wie Verarbeitungshilfsmittel, Antioxidantien, UV-Stabilisatoren, Gleitmittel und dergleichen enthalten sein, die in Abhängigkeit des Bindemittels ausgewählt werden.

Die Nutzschicht weist vorzugsweise eine Dicke von 1,4 bis 3,6 mm, besonders bevorzugt von 1,4 bis 2 mm, auf.

Überraschenderweise wurde festgestellt, daß der Durchgangswiderstand des Verbunds aus Nutzschicht und Unterschicht durch die leitfähige Unterschicht gegenüber dem Durchgangswiderstand der Nutzschicht verbessert ist. Ohne sich auf einen Mechanismus festlegen zu wollen, wird für diese Ausführungsform angenommen, daß die geringen Einstreuungen eines leitfähigen Materials gewissermaßen als Brücken, bzw. elektrische Leitungen, zwischen der Oberfläche des Bodenbelags und der leitfähigen Unterschicht dienen können. Wie in Figur 1 gezeigt, reichen gemäß dieser Ausführungsform zumindest einige der Einstreuungen eines leitfähigen Materials (6) bzw. Agglomerate von diesen durch die gesamte Dicke der Nutzschicht (2) hindurch und stellen eine Verbindung zwischen der Oberfläche des Bodenbelags und der leitfähigen Unterschicht (3) her.

Als weiterer Vorteil der vorliegenden Erfindung kann die nur geringe Mengen elektisch leitfähigen Füllstoffs enthaltende Nutzschicht gewissermaßen "schützend" oder "ausgleichend" über der Unterschicht liegen. Da die Unterschicht größere Mengen eines elektrisch leitfähigen Füllstoffs enthalten kann, sind ihre mechanischen Eigenschaften oft verschlechtert. Diese schlechteren Eigenschaften kommen aber im Gesamtverbund des erfindungsgemäßen Bodenbelags nicht zum Tragen, da über der Unterschicht die Nutzschicht mit guten mechanischen Eigenschaften liegt. Beispielsweise kann eine etwas sprödere Unterschicht durch eine elastische Nutzschicht geschützt werden.

Ferner umfaßt der erfindungsgemäße Linoleum-Bodenbelag vorzugsweise einen Träger. Als Trägermaterial kann ein Material auf Basis natürlicher und/oder synthetischer Gewebe oder Gewirke sowie textiler Werkstoffe eingesetzt werden. Als Beispiele seien Jutegewebe, Mischgewebe aus natürlichen Fasern, wie Baumwolle und Zellwolle, Glasfasergewebe, mit Haftvermittler beschichtetes Glasfasergewebe, Mischgewebe aus Synthesefasern, Gewebe aus Kern/Mantelfasern mit z.B. einem Kern aus Polyester und einer Ummantelung aus Polyamid, genannt. Als Haftvermittler für Glasfasergewebe kann beispielsweise eine Beschichtung der Glasfasern aus einem Styrol-Butadien-Latex verwendet werden.

Gemäß einer Ausführungsform der vorliegenden Erfindung kann auf der der Unterschicht abgewandten Seite des Trägers ein Rückenstrich aufgebracht werden, welcher vorzugsweise elektrisch leitfähig ist und noch bevorzugter nicht in Form eines kontinuierlichen Belags aufgebracht ist, sondern in Form eines Stegs bzw. Streifens von vorzugsweise 50 bis 100 mm Breite und 50 bis 200 µm Dicke vorliegt. Dieser vorzugsweise stegförmige Rückenstrich erstreckt sich kontinuierlich über die ganze Länge der Bodenbelagsbahn. Er steht in elektrischem Kontakt mit der Unterschicht und kann beim Verlegen des Bodenbelags beispielsweise mit einer Kupferbandfahne kontaktiert werden, welche an das Erdpotential angeschlossen wird, so daß der Bodenbelag geerdet werden kann. Während im Stand der Technik beim Verlegen leitfähiger Bodenbeläge elektrisch leitfähige Spezialklebstoffe verwendet werden müssen, um einen Kontakt mit dem Erdpotential herzustellen, ist es gemäß dieser Ausführungsform der vorliegenden Erfindung möglich, nur eine mit dem stegförmigen Rückenstrich verbundene Kupferbandfahne an das Erdpotential anzuschließen und einen gewöhnlichen Klebstoff für das Verlegen des Bodenbelags zu verwenden.

Vorteilhafterweise wird ein stegförmiger Rückenstrich beim Versehen der Rückseite des Bodenbelags mit einem Stempelaufdruck ebenfalls durch ein Druckverfahren aufgetragen. Dazu können wäßrige Rußdispersionen und Polymerdispersionen, beispielsweise ein Latex, verwendet werden, welche bis zu 8 Gew.-%, vorzugsweise 4 bis 6 Gew.-% eines elektrisch leitfähigen Füllstoffs, vorzugsweise Ruß, enthalten. Insbesondere umfaßt dieser vorzugsweise stegförmige Rückenstrich ein polymeres Material, welches einen wie vorstehend beschriebenen elektrisch leitfähigen Füllstoff darin eingebunden umfaßt. Ein in einem polymeren Material eingebundener elektrisch leitfähiger Füllstoff weist den Vorteil auf, daß der Rückenstrich nicht abfärbt.

Die vorliegende Erfindung betrifft ferner ein Verfahren zur Herstellung des erfindungsgemäßen Bodenbelags auf Linoleum-Basis.

Für die Herstellung des erfindungsgemäßen Bodenbelags können die üblichen Verfahren zur Herstellung mehrschichtiger Bodenbeläge angewandt werden.

Als ein erster Schritt umfaßt das erfindungsgemäße Verfahren das Auftragen der Linoleummasse der Unterschicht auf einen Träger. Dazu werden zunächst alle wie vorstehend beschriebenen Komponenten für die Linoleummasse in einem geeigneten Mischapparat, z.B. einem Kneter, Walzwerk oder Extruder, zu einer möglichst homogenen Grundmasse (Mischmasse) vermischt. Die so erhaltene Mischmasse wird einem Walzwerk (z.B. einem Kalander) zugeführt und unter Druck und einer Temperatur von üblicherweise 10 bis 150°C (abhängig von der Rezeptur und der Verfahrenstechnik) auf ein Trägermaterial gepreßt. Beim Pressen der Mischmasse auf das Trägermaterial wird das Walzwerk (z.B. der Walzenabstand eines Kalanders) so eingestellt, daß die resultierende Bodenbelagsbahn die gewünschte Schichtdicke erhält. Bei den erfindungsgemäßen Linoleum-Bodenbelägen beträgt die Dicke der Unterschicht wie vorstehend beschrieben üblicherweise 0,6 mm bis 1,4 mm.

Als nächstes wird das Linoleumfell für die Nutzschicht hergestellt, welche vorzugsweise farbig und/oder gemustert ist.

Im einfachsten Fall können dazu Teilchen in einer geeigneten Größe eines elektrisch leitfähigen Füllstoffs in eine ein- oder mehrfarbige Linoleummasse für die Nutzschicht, gegebenenfalls zusammen mit Partikeln von gefärbten Füllstoffen, eingestreut werden und die Linoleummasse zu einem Linoleumfell kalandriert werden.

Gemäß einer Ausführungsform können auch farbige Chips einer Linoleummasse, welche vorzugsweise einen elektrisch leitfähigen Füllstoff enthält, auf derartig hergestellte Linoleumwalzfelle aufgestreut und in diese eingepreßt werden.

Ferner kann gemäß einer Ausführungsform eine farbige oder gemusterte Linoleummasse hergestellt werden. Dazu werden zunächst Mischmassen bzw. Grundmassen verschiedener Farbe separat hergestellt, zu Fellen gewalzt und granuliert. Danach werden verschiedenfarbige Granulate miteinander vermischt und dann dem Walzwerk (z.B. einem Kalander) zugeführt und als Fell geformt. In Sonderfällen wird die Mischung aus verschiedenfarbigen Granulaten vor dem Aufbringen auf das Trägermaterial in Walzwerken zu gestreiften Fellen verstreckt, um 90° verdreht aufeinander gelegt und dann mit Friktion kalandert, wobei sich die bekannten, dem natürlichen Marmor nachempfundenen Musterbilder ergeben.

Gemäß einer weiteren Ausführungsform können konturenscharfe Muster erzielt werden, indem verschiedene Walzfelle übereinandergelegt (dubliert) und in innigen Kontakt gebracht und erst danach gemeinsam zerkleinert werden. Dabei entstehen Teilchen, die aus zwei unterschiedlichen, aneinanderhaftenden Teilen bestehen. Ein Teil besteht vorzugsweise aus nicht-leitfähiger Mischmasse und der andere Teil vorzugsweise aus leitfähiger Mischmasse. Der mehrschichtige Verbund der Walzfelle kann zur Herstellung der Teilchen z.B. granuliert, geschnitten, gebrochen oder gemahlen werden. Vorzugsweise wird der Verbund zu Granulat verarbeitet. Werden nun diese Teilchen bzw. das Granulat aus Teilen unterschiedlicher Mischmasse einem Walzwerk, wie einem Kalander, zugeführt, und auf einen Träger aufgewalzt, ergibt sich ein unregelmäßiges Muster, bei dem die verschiedenfarbigen jeweils zusammenhängenden, aber auch voneinander getrennten Bereiche aus leitfähigem und nicht-leitfähigem Material konturenscharf voneinander abgegrenzt sind und die farbigen Bereiche praktisch rein i erhalten bleiben. Diese farbigen Bereiche sind von der das leitfähige Füllstoffmaterial enthaltenden und daher mehr oder weniger dunkel bis schwarz gefärbten Mischmasse umrandet.

Neben den genannten Verfahren zur Herstellung eines gemusterten Linoleumfells können alle weiteren, denkbaren Verfahren verwendet werden.

Ein derartiges Walzfell der Nutzschicht wird anschließend mit der Unterschicht zu einem zweilagigen Linoleum-Bodenbelag verpreßt.

Anschließend werden die zweilagigen Linoleum-Bodenbeläge der bei Linoleum üblichen Reifebehandlung unterworfen.

Gemäß einer Ausführungsform des erfindungsgemäßen Verfahrens auf der Rückseite des Bodenbelags mindestens ein vorzugsweise stegförmiger Rückenstrich aufgetragen wird. Dieser Aufdruck wird vorzugsweise durch ein Druckverfahren auf der Rückseite des Bodenbelags aufgebracht.

### Beispiel

Ein erfindungsgemäßer zweischichtiger Bodenbelag wurde hergestellt, indem eine Unterschicht und eine Nutzschicht auf einen Juteträger aufkalandriert wurden, und der entstandene Verbund anschließend gereift wurde. Die Zusammensetzungen von Unterschicht und Nutzschicht wurden, wie in der nachstehenden Tabelle 1 beschrieben, gewählt.

Der Ableitwiderstand R_{A} der Unterschicht und der Ableitwiderstand R_{A} der Oberschicht sind ebenfalls in Tabelle 1 angegeben.

**Tabelle 1**

| | Unterschicht | Oberschicht |
|---|---|---|
| Komponente | Gehalt [Gew.-%] | Gehalt [Gew.-%] |
| Zement | 38,0 | 34,0 |
| Holzmehl | 37,2 | 32,2 |
| Ruß, leitfähig | 4,0 | 0,5 |
| Titandioxid | ― | 7,9 |
| Quaternäres Ammoniumsalz | 6,7 | 6,7 |
| Kieselgur | 2,4 | 4,0 |
| Aluminiumhydroxid | 11,7 | 13,05 |
| Pigmente | ― | 0,85 |
| Zinkoxid | ― | 0,8 |
| Ableitwiderstand R_{A} [Ohm]*⁾ | 6 x 10³ bis 10 x 10³ | 2 x 10⁶ bis 10 x 10⁶ |

| | | |
|---|---|---|
| Anmerkung: *⁾ Der Ableitwiderstand R_{A} wurde in Anlehnung an die DIN 51 953 gemessen, wobei im Unterschied zur DIN 51 953 die Ober- und Unterschicht nicht gemäß der Norm konditioniert wurden. | | |

Der Verbund aus Unterschicht und Nutzschicht wies einen Durchgangswiderstand R₁ nach EN 1081 von 1,9 x 10⁶ bis 3,8 x 10⁶ Ω auf.

## Patentansprüche

1. Elektrisch leitfähiger Bodenbelag auf Linoleum-Basis, umfassend eine Nutzschicht (2), eine Unterschicht (3) und einen Träger (4), wobei die Nutzschicht (2) 0,1 bis 5 Gew.-% Ruß und/oder 0,1 bis 8 Gew.-% Metallpulver, bezogen auf das Gesamtgewicht der Nutzschicht (2), umfaßt, wobei die Unterschicht (3) als mindestens einen elektrisch leitfähigen Füllstoff 1 bis 20 Gew.-% Ruß und/oder 1,5 bis 40 Gew.-% Metallpulver, bezogen auf das Gewicht der leitfähigen Mischmasse, enthält, wobei der Bodenbelag einen Durchgangswiderstand R₁ nach EN 1081-April 1998 von maximal 10⁷ Ω aufweist.

2. Bodenbelag nach Anspruch 1, wobei die Unterschicht (3) eine Dicke von 0,6 bis 1,4 mm aufweist.

3. Bodenbelag nach Anspruch 1 oder 2, wobei die Nutzschicht (2) mindestens einen chemischen Zusatz zur Erhöhung der Leitfähigkeit umfaßt.

4. Bodenbelag nach Anspruch 3, wobei der chemische Zusatz aus Morpholin und/oder mindestens einem Derivat des Imidazols, Imidazolins oder Benzimidazols oder einem Gemisch davon oder einem quaternären Ammonium salz ausgewählt ist.

5. Bodenbelag nach einem der vorhergehenden Ansprüche, wobei die Nutzschicht (2) eine helle Farbe aufweist

6. Bodenbelag nach einem der vorhergehenden Ansprüche, wobei die Nutzschicht (2) in sich mehrfarbig gemustert ist

7. Bodenbelag nach einem der vorhergehenden Ansprüche, wobei die Nutzschicht (2) eine Dicke von 1,4 bis 3,6 mm aufweist.

8. Bodenbelag nach einem der vorhergehenden Ansprüche, wobei auf der der Unterschicht (3) abgewandten Seite des Tägers (4) ein elektrisch leitfähiger Steg (5) angeordnet ist.

9. Bodenbelag nach Anspruch 8, wobei der elektrisch leitfähige Steg (5) einen elektrisch leitfähigen Füllstoff umfaßt.

10. Verfahren zur Herstellung eines Bodenbelags auf Linoleum-Basis nach einem der Ansprüche 1 bis 9, umfassend:
- das Auftragen der Unterschicht (3) auf einen Träger (4), und
- das Formen der Nutzschicht (2) auf der Unterschicht (3).

11. Verfahren nach Anspruch 10, wobei auf der Rückseite des Bodenbelags mindestens ein Rückenstrich in Form eines elektrisch leitfähigen Stegs (5) aufgetragen wird.

12. Verfahren nach Anspruch 11, wobei der stegförmige Rückenstrich (5) durch ein Druckverfahren aufgetragen wird.

## Claims

1. Electrically conductive floor covering based on linoleum, comprising a wear layer (2), a lower level (3), and a backing (4), with the wear layer (2) comprising 0.1% to 5% by weight carbon black and/or 0.1% to 8% by weight metal powder in relation to the total weight of the wear layer (2), with the lower layer (3) containing as at least one electrically conductive filler material 1% to 20% by weight carbon black and/or 1.5% to 40% metal powder in relation to the conductive mixed mass, with the floor covering having a contact resistance R₁ per EN 1081 (April 1998) of a maximum of 10⁷ Ω.

2. Floor covering according to Claim 1, with the lower layer (3) having a thickness of 0.6 mm to 1.4 mm.

3. Floor covering according to Claim 1 or 2, with the wear layer (2) comprising a chemical additive for increasing conductivity.

4. Floor covering according to Claim 3, with the chemical additive being selected from morpholin and/or at least a derivative of imidazol, imidazolin, or benzimidazol or a mixture or a quaternary ammoniumsalt thereof.

5. Floor covering according to one of the preceding claims, with the wear layer (2) having a bright color.

6. Floor covering according to one of the preceding claims, with the wear layer (2) as such having a multicolor pattern.

7. Floor covering according to one of the preceding claims, with the wear layer (2) having a thickness of 1.4 mm to 3.6 mm.

8. Floor covering according to one of the preceding claims, with an electrically conductive web (5) being arranged on the side of the backing (4) facing away from the lower layer (3).

9. Floor covering according to Claim 8, with the electrically conductive web (5) comprising an electrically conductive filler material.

10. Method for producing a floor covering based on linoleum according to one of Claims 1 through 9 comprising
- the application of the lower layer (3) onto a backing (4) and
- the forming of the wear layer (2) on the lower layer (3).

11. Method according to Claim 10 with at least one back coating in the form of an electrically conductive web (5) being applied to the back side of the floor covering.

12. Method according to Claim 11, with the web-like back coating (5) being applied through a press process.

## Revendications

1. Revêtement de sol électriquement conducteur à base de linoléum, comprenant une couche d'usure (2), une couche inférieure (3) et un support (4), la couche d'usure (2) comprenant 0,1 % à 5 % en poids de noir de carbone et/ou 0,1 % à 8 % en poids d'une poudre métallique par rapport au poids total de la couche d'usure (2), la couche inférieure (3) contenant, en tant qu'au moins une charge électriquement conductrice, 1 % à 20 % en poids de noir de carbone et/ou 1,5 % à 40% d'une poudre métallique par rapport à la masse mixte conductrice, le revêtement de sol ayant une résistance de contact R₁ suivant la norme EN 1081 (avril 1998) au maximum de 10⁷ Ω.

2. Revêtement de sol suivant la revendication 1, la couche inférieure (3) ayant une épaisseur de 0,6 mm à 1,4 mm.

3. Revêtement de sol suivant la revendication 1 ou 2, la couche d'usure (2) comprenant un additif chimique pour accroître la conductivité.

4. Revêtement de sol suivant la revendication 3, l'additif chimique étant choisi entre la morpholine et/ou au moins un dérivé d'imidazole, l'imidazoline, le benzimidazole ou un de leurs mélanges ou un de leurs sels d'ammonium quaternaire.

5. Revêtement de sol suivant l'une des revendications précédentes, la couche d'usure (2) ayant une couleur brillante.

6. Revêtement de sol suivant l'une des revendications précédentes, la couche d'usure (2), telle quelle, ayant un motif de couleurs multiples.

7. Revêtement de sol suivant l'une des revendications précédentes, la couche d'usure (2) ayant une épaisseur de 1,4 mm à 3,6 mm.

8. Revêtement de sol suivant l'une des revendications précédentes, une bande électriquement conductrice (5) étant placée sur la face du support (4) éloignée de la couche inférieure (3).

9. Revêtement de sol suivant la revendication 8, la bande électriquement conductrice (5) comprenant une charge électriquement conductrice.

10. Procédé pour la production d'un revêtement de sol à base de linoléum suivant l'une des revendications 1 à 9, comprenant
- l'application de la couche inférieure (3) sur un support (4), et
- la formation de la couche d'usure (2) sur la couche inférieure (3).

11. Procédé suivant la revendication 10, avec au moins un revêtement d'envers sous forme d'une bande électriquement conductrice (5) appliqué au dos du revêtement de sol.

12. Procédé suivant la revendication 11, le revêtement d'envers en forme de bande (5) étant appliqué par un procédé d'application à la presse.
